# FASCICULE DE BREVET EUROPEEN

(11) **EP 0 470 910 B1**
(45) Date de publication et mention de la délivrance du brevet: **07.05.1997**
(21) Numéro de dépôt: 91402208.2
(22) Date de dépôt: 08.08.1991
(51) Int. Cl.: H01B 19/04, H01B 17/50, H01B 17/42

(54) **Procédé de fabrication d'un isolant électrique à tension de claquage élevée sous vide**
Verfahren zur Herstellung eines elektrischen Isolierungsmaterials mit einer im Vakuum hohen Durchbruchspannung
Process of manufacturing an electrical insulating material with a vacuum high break down voltage

(30) Priorité: 10.08.1990 FR 9010258
(43) Date de publication de la demande: 12.02.1992
(73) Titulaire: COMMISSARIAT A L'ENERGIE ATOMIQUE, 75015 Paris (FR)
(72) Inventeur: Legressus, Claude, F-78330 Fontenay-Le-Fleury (FR); Bach, Pierre, F-94700 Maison-Alfort (FR); Faure, Claude, F-77150 Lesigny (FR)
(74) Mandataire: Dubois-Chabert, Guy

(56) Documents cités:
- US-A- 4 069 357
- IEEE TRANSACTIONS ON ELECTRICAL INSULATION vol. EI-15, no. 5, Octobre 1980, NEW YORK US pages 419 - 428; H.C.MILLER: 'improving the voltage holdoff performance of ... '
- IEEE TRANSACTIONS ON ELECTRICAL INSULATION vol. EI-11, no. 1, Mars 1976, NEW YORK US pages 32 - 35; & AL: 'the effect of chromium oxide coatings on... '
- "Techniques de l'ingénieur, Essais Mécaniques M127, 1et4 à 7;M128 1."

## Description

L'invention se rapporte à un procédé de fabrication d'un isolant électrique à tension de claquage élevée sous vide.

Des champs électriques très intenses règnent entre les électrodes de nombreux composants électroniques tels que les tubes. Il est normalement nécessaire d'installer des isolants électriques dans ces champs électriques pour soutenir les électrodes mais on constate alors que la tension de claquage entre les électrodes baisse fortement par rapport à la tension de claquage dans le vide, et ceci quelle que soit la forme de l'isolant.

La baisse de la tenue en tension dépend de la nature du matériau isolant et de ses propriétés de tenue électrique en volume (c'est-à-dire du champ électrique maximum que peut tenir le solide sans disruption interne), de l'état de surface de l'isolant et de la façon dont est réalisée la transition entre l'isolant et le métal constituant les électrodes (nature de la brasure et température de brasage).

On se reporte à la figure 1 pour l'exposition du phénomène, la figure 2 représentant les résultats comparatifs d'une expérience sur le contrôle d'isolants.

Deux électrodes 1 et 2 sont des plaquettes disposées face à face et alimentées par un fil, respectivement 3 et 4. Une rondelle serrée entre les périphéries des deux électrodes 1 et 2 et qui laisse libre un espace central 6 forme un isolant 5. Le phénomène rencontré serait sensiblement le même avec un isolant en forme d'enveloppe entourant les deux électrodes 1 et 2 et percé pour laisser passer les fils 3 et 4.

Le vide règne dans l'espace central 6. L'extérieur du composant est isolé par un liquide (huile), un solide (résine) ou un gaz (hexafluorure de soufre). Selon la théorie traditionnelle, si un électron proche de l'électrode 1 est arraché de la surface libre 7 de l'isolant 5 devant l'espace central 6 et projeté en direction de l'autre électrode 2, il va déclencher une avalanche d'électrons secondaire en retombant sur la surface libre 7. L'amplification de courant qui en résulte causerait le claquage de l'isolant 5.

Cette théorie a eu la faveur des scientifiques pendant quelques dizaines d'années et plusieurs solutions ont été proposées pour entraver l'émission secondaire des électrons. On a ainsi revêtu les surfaces libres 7 de corps à faibles propriétés d'émission.

Dans une publication de mars 1976 (parue aux pages 32 à 35 d'IEEE transactions on electrical engineering, vol.EI-11, n°1), T.S. Sudarshan et J. Cross proposèrent de recouvrir la surface d'une céramique avec de l'oxyde de chrome qui présente un coefficient d'émission secondaire inférieur à 1. Comme cette couche est fragile, d'autres auteurs (H.C. Miller et al.) ont proposé d'utiliser des mélanges de titane et de manganèse en poudre qui pénètrent par chauffage dans le matériau isolant et forment un revêtement. Le rôle de ce revêtement dans ce document de l'art antérieur (US-A-4 069 357) est de diminuer l'émission secondaire de la surface.

On a aussi plongé l'ensemble du dispositif dans un champ magnétique pour détourner de la surface libre 7 les trajectoires des électrons émis et donc les empêcher de retomber sur elle. On a encore eu l'idée d'incliner la surface libre 7 pour la rendre fuyante, obliger les électrons émis à parcourir des trajectoires plus longues avant de retomber, et réduire ainsi le nombre d'étages d'amplification. Toutes ces mesures ont cependant été insuffisantes pour améliorer sensiblement la tenue en claquage de l'isolant 5, si bien que cette théorie n'est plus soutenue depuis quelques années.

L'invention a pour origine une nouvelle théorie d'explication du phénomène de claquage qui a été imaginée par les inventeurs. D'après cette théorie, le claquage peut être attribué à la relaxation de l'énergie de polarisation de l'isolant dans le champ électrique, qui provoque une ionisation des défauts du solide dont est formé l'isolant 5. Ces défauts sont soit des défauts de cristallinité (sites vacants du réseau, impuretés chimiques, etc.), soit, de façon plus générale pour les diélectriques, toutes les imperfections qui entraînent des discontinuités locales de la permittivité électrique. Les forces électrostatiques provoquent des réarrangements des défauts si elles sont assez fortes. Au-delà d'un seuil critique, les libérations d'énergie résultantes peuvent favoriser un claquage dans les zones de fort gradient de permittivité. Les réarrangements de défauts impliquent en effet des déplacements de particules près de la surface libre 7, qui compromettent la qualité du vide à cet endroit et expliquent que la tension de claquage entre les électrodes 1 et 2 soit proche de sa valeur dans un gaz à forte pression.

Le procédé de fabrication conforme à l'invention d'un isolant électrique consiste donc, une fois qu'un corps isolant a été mis en forme par un usinage ou un autre procédé pour obtenir une pièce isolante de forme déterminée, à traiter la pièce de manière à réduire ou éliminer les défauts proches des surfaces libres de la pièce à placer dans le vide, au moins sur celles qui seront plongées dans un champ électrique important.

Le corps solide peut être un monocristal, un polycristal ou un matériau vitreux. Parmi les traitements de surface possibles, on choisit un recuit rigoureusement contrôlé.

Le traitement de recuit, dont le but est de réduire les défauts de cristallisation ou les discontinuités de permittivité électrique sur des surfaces libres de la pièce, est accompagné d'un contrôle de la tension de claquage des surfaces libres traitées de la pièce par l'intermédiaire de mesures locales de propriétés électriques mesurées par microscope à balayage, optiques ou mécaniques de ces surfaces. On a en effet trouvé et démontré que la qualité de la tenue en claquage pouvait être améliorée en réduisant ces discontinuités et corrélée avec de telles propriétés. La découverte de cette corrélation entraîne des conséquences extrêmement importantes sur le plan pratique. Jusqu'à présent, on caractérisait et on contrôlait les qualités d'un matériau ou les qualités d'un traitement par des mesures faites en haute tension. Il fallait réaliser un manchon, braser ou serrer des électrodes à ses extrémités et faire le vide dans le manchon. Les mesures en haute tension demandent des précautions très contraignantes : isolation de l'extérieur du dispositif, protection du personnel contre les risques d'électrocution. De plus, la mesure n'est pas représentative de l'isolant lui-même. C'est le résultat global de l'isolant et des contacts entre l'isolant et le métal qui est mesuré.

Grâce à ces nouvelles méthodes de contrôle, on peut caractériser la qualité intrinsèque d'un isolant sans avoir besoin de faire des essais en haute tension.

Suivant l'isolant utilisé, la précision demandée et la facilité de mise en oeuvre souhaitée, on choisira l'une ou l'autre des méthodes de contrôle.

Par exemple les méthodes optiques sont remarquablement bien adaptées aux isolants monocristallins : elles sont non destructrices et sensibles. La méthode électrostatique est très sensible mais elle nécessite une mise sous vide des échantillons. Les méthodes mécaniques sont très rapides mais sont moins précises.

Considérons que les électrodes 1 et 2 ont une tension de claquage à vide de 300 kV. La tension de claquage obtenue avec un isolant 5 préparé classiquement est d'environ 50 kV. Mais une tension de claquage de 200 kV a été obtenue avec un isolant 5 en saphir (monocristallin) recuit à 1 000°C conformément à l'invention. Le contrôle a consisté en une mesure de réflectance permettant de suivre l'évolution de l'indice de réfraction sur la surface libre 7. Des essais préliminaires permettent d'obtenir un abaque grâce auquel l'interprétation des mesures est immédiate.

Par exemple, des manchons monocristallins de saphir (⌀ext 30 nm, ⌀int 26 mm, L=11 mm) ont subi différents cycles de recuits caractérisés par la température et la durée de recuit et la durée de refroidissement. Tous les autres paramètres étant identiques, on mesure avec un ellipsomètre de type Gaertner la partie imaginaire k de l'indice complexe de réfraction n-jk. On trouve que cet indice varie de plusieurs ordres de grandeur pour des différences de température d'une centaine de degrés et on peut atteindre des valeurs très basses avec des temps de refroidissement très longs (supérieurs à 1 heure). Corrélativement, on constate que la tension de claquage de ces manchons, lorsqu'ils sont brasés avec un alliage de manganèse-zinc à des électrodes en Dilver P, s'améliore dérablement (Tableau I).

L'invention peut être mise en oeuvre de bien d'autres manières différentes aussi bien en ce qui concerne le choix du matériau que le traitement. On peut envisager d'utiliser également le quartz piézoélectrique réalisé dans des conditions d'usinage qui préservent les propriétés intrinsèques du matériau et ne détruisent pas en particulier le réseau maillé du cristal à la surface. On choisit pour cela une vitesse de coupe et une pression de contact d'outil aussi faibles que possible ainsi qu'une bonne lubrification (par exemple au méthanol).

L'usinage est suivi d'un traitement de recuit avec un cycle programmé. On contrôle l'effet du recuit par la méthode optique de réflectance.

Par exemple, un tube de quartz piézoélectrique taillé sur l'axe de révolution parallèle à la direction piézoélectrique la plus intense, de diamètre 20 mm et de longueur L=11 mm suit les cycles de recuit suivants et on contrôle après chaque cycle la valeur de l'indice complexe de réfraction. On a corrélé la valeur de cet indice avec la tenue en tension mesurée sous vide en serrant deux électrodes contre le tube en quartz (tableau II).

Un tel matériau monocristallin résiste donc à des tensions de claquage de 250 kV, très proches de la tension de claquage du vide. Ce résultat a de surcroît été obtenu sans aucun "conditionnement", c'est-à-dire sans la mise en tension lente préalable qui est normalement nécessaire pour que l'isolant puisse atteindre sa valeur théorique de tenue au claquage. Cette opération permet de réduire des défauts localisés, liés à la présence d'impuretés conductrices, qui provoqueraient le claquage immédiat de l'isolant à une valeur très basse s'il était mis sans précaution dans un champ électrique. Or certaines applications, notamment dans l'espace, peuvent interdire cette mise en condition.

Il est probable que d'autres isolants préparés conformément à l'invention présenteront également cette propriété. On a utilisé un polycristal constitué d'un mélange d'alumine, de zircone et d'oxyde d'yttrium. Le mélange de ces trois composants en poudre est fritté à haute température.

A titre d'exemple, on utilise des poudres de granulométrie comprise entre 1 et 5 microns. Le pourcentage en volume des composants est le suivant :

| | |
|---|---|
| Al₂O3 | 78 % |
| ZrO2 | 20 % |
| Y₂O₃ | 2 % |

Le frittage se fait à l'air à 1550°C.

La composition de l'isolant (présence de défauts, pourcentage de divers constituants dans le cas du mélange) et les traitements sont caractérisés, optimisés et contrôlés par une méthode électrostatique.

Cette méthode extrémement sensible et rapide est une utilisation originale de la microscopie électronique à balayage (MEB). L'innovation consiste à mesurer le champ électrique de l'isolant bombardé par un faisceau d'électrons et à déduire de cette mesure la capacité de l'isolant à tenir une tension sans claquer.

Idéalement, la colonne optique du microscope doit travailler à partir d'une tension aussi faible que possible (0,01 kV) jusqu'à une tension aussi élevée que possible (30 à 50 kV) et la colonne optique doit rester alignée quand la tension est changée depuis la valeur la plus élevée jusqu'à la valeur la plus faible. Pratiquement, la plupart des appareils standard du commerce répondent à ces conditions et sont donc utilisables pour ce type de mesure.

Dans une première phase opératoire, le faisceau d'électrons à tension élevée est utilisé pour charger négativement l'échantillon d'isolant.

Dans une deuxième phase opératoire, le faisceau d'électrons à faible tension est utilisé pour fonctionner en mode "miroir", le faisceau étant réfléchi sur une équipotentielle de l'isolant chargé. Cette équipotentielle est donc visible sur l'écran du MEB.

Ce mode opératoire permet de tracer la courbe 1/r=f(Vs), r étant le rayon de l'équipotentielle Vs où le faisceau d'électrons de faible énergie est réfléchi. La pente de cette courbe est le rapport de la constante diélectrique sur la charge totale implantée dans l'isolant. L'optimum d'un mélange ou d'un traitement est obtenu lorsque la pente atteint un minimum.

A titre d'exemple, cette méthode a été utilisée pour optimiser un mélange alumine-zircone-oxyde d'yttrium. Les résultats sont portés sur la figure suivante. C'est le troisième mélange (Tableau III ; voir aussi figure 2) qui donne le meilleur résultat.

**Tableau III**

| Mélange (%) | Al₂O₃ | ZrO₂ | Y₂O₃ | Courbe |
|---|---|---|---|---|
| | 98 | 0 | 2 | 1 |
| | 88 | 10 | 2 | 2 |
| | 78 | 20 | 2 | 3 |
| | 68 | 30 | 2 | 4 |

La tension de claquage mesurée sur un manchon de diamètre 30 mm et de longueur 11 cm est de 60 kV dans le cas du mélange (n° 3 du tableau III). Elle est très nettement meilleure qu'avec les autres mélanges, pour lesquels on ne dépasse pas 50 kV. La teneur en tension est encore améliorée lorsqu'on fait subir au manchon un traitement de recuit.

Après un recuit à 1100°C pendant 5 heures et une durée de refroidissement de 10 heures, on constate par la méthode électrostatique que la pente de la droite 1/r=f(Vs) diminue (courbe 5) et la tension de claquage est de 70 kV.

Un autre contrôle permettant de connaître la qualité intrinsèque d'un isolant est l'essai de dureté par micro-indentation. On mesure la valeur du facteur klc (exprimant la caractéristique d'intensité des contraintes près du fond d'une fissure d'une pièce mécanique épaisse soumise à une force d'ouverture de la fissure) de manchons et on caractérise l'efficacité d'un mélange polycristallin et d'un cycle de recuit.

Par exemple sur un manchon constitué de 98% Al₂O₃ et 2% Y₂O₃, on mesure :${\text{k1c = 3,5 MPam}}^{\text{1/2}} \text{.}$

Après un recuit à 1100°C pendant 5 heures et une durée de refroidissement de 10 heures, on mesure :${\text{k1c = 2,3 MPa m}}^{\text{1/2}} \text{.}$

Les valeurs chiffrées indiquées ont été données à titre d'exemple. On retrouve les mêmes proportions entre elles à partir d'autres valeurs de tension de claquage sous vide.

## Revendications

1. Procédé de fabrication d'un isolant électrique (5), comportant une mise en forme d'un corps solide pour obtenir une pièce isolante de forme déterminée, et un traitement de recuit consistant à réduire ou éliminer les défauts de cristallisation ou les discontinuités de permittivité électrique sur des surfaces libres (7) de la pièce, caractérisé en ce qu'il comporte un contrôle de la tension de claquage des surfaces libres traitées de la pièce par une mesure locale, corrélée à des résultats préliminaires, d'une propriété soit optique, soit mécanique, soit électrique, auquel cas électrique un microscope à balayage étant alors utilisé comme outil de contrôle, desdites surfaces.

2. Procédé de fabrication d'un isolant électrique selon la revendication 1, caractérisé en ce que la propriété optique est la réflectance.

3. Procédé de fabrication d'un isolant électrique selon la revendication 1, caractérisé en ce que la propriété mécanique est la dureté.

4. Procédé de fabrication d'un isolant électrique selon l'une quelconque des revendications 1 à 3, caractérisé en ce que le corps solide est un monocristal.

5. Procédé de fabrication d'un isolant électrique selon la revendication 4, caractérisé en ce que le monocristal est du quartz piézoélectrique.

## Claims

1. Process of manufacturing an electrical insulator (5), which includes an operation of shaping a solid body, in order to obtain an insulating piece of defined shape, and an annealing treatment consisting in reducing or eliminating the crystallization defects or the electrical permittivity discontinuities on free surfaces (7) of the piece, characterized in that it includes checking the breakdown voltage of the treated free surfaces of the piece by means of a local measurement, correlated with preliminary results, of a property, be this an optical, mechanical or electrical property, in the electrical case a scanning microscope then being used as the tool for checking the said surfaces.

2. Process of manufacturing an electrical insulator according to Claim 1, characterized in that the optical property is the reflectance.

3. Process of manufacturing an electrical insulator according to Claim 1, characterized in that the mechanical property is the hardness.

4. Process of manufacturing an electrical insulator according to any one of Claims 1 to 3, characterized in that the solid body is a single crystal.

5. Process of manufacturing an electrical insulator according to Claim 4, characterized in that the single crystal is piezo electric quartz.

## Patentansprüche

1. Verfahren zur Herstellung eines elektrischen Isolierungsmaterials (5), eine Formgebung eines festen Körpers umfassend, um ein Isolierteil einer bestimmten Form zu erhalten, und eine Wärme- bzw. Glühbehandlung, darin bestehend, die Kristallisationsfehler oder die Unterbrechungen der elektrischen Permittivität auf freien Flächen bzw. Oberflächen (7) des Teils zu reduzieren oder zu eliminieren
**dadurch gekennzeichnet**,
daß es eine Kontrolle der Durchbruchsspannung der behandelten freien Flächen des Teils durch eine lokale Messung, korreliert mit vorbereitenden bzw. vorläufigen Resultaten, einer entweder optischen oder mechanischen oder elektrischen Eigenschaft umfaßt, wobei dann im elektrischen Fall ein Rasterelektronenmikroskop als Kontrolleinrichtung besagter Oberflächen benutzt wird.

2. Herstellungsverfahren eines elektrischen Isoliermaterials nach Anspruch 1, dadurch gekennzeichnet, daß die optische Eigenschaft das Reflexionsvermögen ist.

3. Herstellungsverfahren eines elektrischen Isoliermaterials nach Anspruch 1, dadurch gekennzeichnet, daß die mechanische Eigenschaft die Härte ist.

4. Herstellungsverfahren eines elektrischen Isoliermaterials nach einem der Ansprüche 1 bis 3, dadurch gekennzeichnet, daß der feste Körper ein Monokristall ist.

5. Herstellungsverfahren eines elektrischen Isoliermaterials nach Anspruch 4, dadurch gekennzeichnet, daß der Monokristall ein piezoelektrischer Quarz ist.
